# EUROPÄISCHE PATENTSCHRIFT

(11) **EP 0 496 313 B1**
(45) Veröffentlichungstag und Bekanntmachung des Hinweises auf die Patenterteilung: **17.07.1996**
(21) Anmeldenummer: 92100815.7
(22) Anmeldetag: 18.01.1992
(51) Int. Cl.: D04H 1/54, D04H 1/42, D21H 13/26

(54) **Schmelzbinderverfestigter Vliesstoff**
Non-woven reinforced with a meltbinder
Non tissé réenforcé par un liant thermofusible

(30) Priorität: 22.01.1991 DE 4101674
(43) Veröffentlichungstag der Anmeldung: 29.07.1992
(73) Patentinhaber: HOECHST AKTIENGESELLSCHAFT, 65926 Frankfurt am Main (DE)
(72) Erfinder: Heinrich, Karl, W-8934 Grossaitingen (DE); Brüning, Hans-Joachim, W-8900 Augsburg (DE); Gebauer, Elke, W-8903 Bobingen 1 (DE)

(56) Entgegenhaltungen:
- EP-A- 0 092 210
- EP-A- 0 128 712
- EP-A- 0 392 559
- EP-A- 0 400 494
- DE-A- 2 600 209
- US-A- 3 756 908

## Beschreibung

Die vorliegende Erfindung betrifft einen neuen schmelzbinderverfestigten Vliesstoff auf Basis von Aramidfasern, ein Verfahren zu dessen Herstellung, sowie die Verwendung dieses Vliesstoffes als Filtermaterial, als Isoliermaterial oder als Verstärkungsmaterial.

Vliesstoffe sind allgemein bekannt und stellen eine eigene Kategorie textiler Flächengebilde dar. Im Gegensatz zu herkömmlichen textilen Flächengebilden, wie Geweben, Gewirken oder Gestricken, werden Vliesstoffe unmittelbar aus Einzelfasern oder Filamenten gebildet. Der Zusammenhalt solcher Vliese kann dabei durch die den Fasern eigene Haftung und/oder durch eine Verfestigung auf mechanischem und/oder auf chemischem Wege hergestellt werden.

Aus der DE-A-26 00 209 ist ein hitzebeständiges Bahnenmaterial bekannt, das durch Pressen oder Erhitzen eines Gewebes oder Gewirkes oder eines Bahnenmaterials aus einem Gemisch aus aromatischen Polyamidfasern hergestellt wird. Von diesen Fasern wirkt die eine Sorte als Bindemittel und die andere Sorte wirkt als tragende Faser. Durch die Wärmeschmelzbehandlung wird die Bindefaser deformiert und es bildet sich ein poröses Bahnenmaterial, das eine gute Lackimprägnierbarkeit besitzt. Die notwendige Festigkeit wird nur durch die Imprägnierung erreicht. Als Bindefasern werden Fasern vorgeschlagen, die zu mehr als 80 Mol% aus m-Phenylenisophthalamid-Einheiten bestehen.

Aus der US-A-3,920,428 ist ein Filtermaterial bekannt, das aus Glasfasern besteht, die mittels aromatischen Polyamidfasern verfestigt sind. Auch hier werden die Polymerfasern durch Hitze deformiert und bewirken durch eine Art "Sinterprozeß" eine Verfestigung des Glasvlieses. Die Festigkeit dieser Vliese läßt ebenfalls noch zu wünschen übrig.

Aufgabe der vorliegenden Erfindung ist die Bereitstellung eines neuartigen Vliesstoffes aus aromatischen Polyamiden mit verbesserter Festigkeit.

Gelöst wird diese Aufgabe durch den Vliesstoff gemäß Anspruch 1.

Infolge des praktisch vollständigen Aufschmelzens der Bindefasern und des Zusammenlaufens der diese Fasern bildenden Materials in den Kreuzungspunkten der tragenden Aramidfasern, meist unter Ausbildung von sogenannten "BindersegeIn" wird eine erhebliche Zunahme der Festigkeit der Vliesstoffe festgestellt.

Unter dem Begriff "Aramid" ist im Rahmen der vorliegenden Beschreibung ein Polyamid zu verstehen, das im wesentlichen aromatische Reste in der Polymerkette aufweist, beispielsweise zu mehr als 80 Mol-% aus aromatischen Monomereinheiten aufgebaut ist.

Zur Herstellung des erfindungsgemäßen Vliesstoffes sind praktisch alle Kombinationen von Aramidfasern zu verwenden, solange die Bindefaser aus thermoplastischem aromatischen Polyetheramid besteht und die tragende Faser einen gegenüber dem Schmelzpunkt der Bindefaser erhöhten Schmelz- oder Zersetzungspunkt aufweist, so das die Bindefaser praktisch vollständig aufgeschmolzen werden kann, ohne das die tragende Faser dabei wesentlich verändert wird.

Als tragende Faser lassen sich schmelzbare und nicht schmelzbare Aramidfasern einsetzen. Ferner können die Festigkeit und der Modul der tragenden Aramidfasern innerhalb weiter Grenzen gewählt werden.

Beispiele für Aramidfasern hoher Festigkeit und hohen Moduls sind im wesentlichen aus p-aromatischen Resten aufgebaute Aramide, wie Poly-(p-phenylen-terephthalamid). Beispiele dafür sind die Produkte KEVLAR® 29 und KEVLAR® 49 der Fa. Du Pont. Diese Aramide sind in organischen Lösungsmitteln unlöslich.

Beispiele für Aramidfasern mittlerer Festigkeit und mittleren Moduls sind Aramide, die einen wesentlichen Anteil an aromatischen m-Verbindungen enthalten, wie Poly-(m-phenylen-terephthalamid),
Poly-(m-phenylen-isophthalamid) oder
Poly-(p-phenylen-isophthalamid). Beispiele für solche Aramide die Produkte NOMEX® der Fa. Du Pont. Diese Aramide sind in gängigen Lösungsmitteln unlöslich.

Bevorzugt setzt man tragende Fasern aus in organischen Lösungsmitteln löslichen Aramiden ein, insbesondere aus solchen Aramiden, die in polaren aprotischen Lösungsmitteln, wie Dimethylformamid oder Dimethylsulfoxid, löslich sind.

Dazu zählen beispielsweise lösliche aromatische Polyamide auf Basis von Terephthalsäure und 3-(p-Aminophenoxy)-4-aminobenzanilid, wie in der DE-A-21 44 126 beschrieben; oder aromatischen Polyamide auf Basis von Terephthalsäure, p-Phenylendiamin und 3,4'-Diaminodiphenylether, wie in der DE-C-25 56 883 und in der DE-A-30 07 063 beschrieben, oder aromatische Polyamide auf Basis von Terephthalsäure und ausgewählten Anteilen ausgewählter Diamine, wie in der DE-A-35 10 655, -36 05 394 und in der EP-A-199 090 beschrieben.

Besonders bevorzugt verwendet man tragende Aramidfasern aus in organischen Polyamid-Lösungsmitteln löslichen Copolyamide enthaltend mindestens 95 Mol-%, bezogen auf das Polyamid, an wiederkehrenden Struktureinheiten der Formeln Ia, Ib, Ic und Id

-OC-Ar¹-CO- (Ia),

und und bis zu 5 Mol-% m-Bindungen enthaltende, von aromatischen Dicarbonsäuren und/oder von aromatischen Diaminen abgeleitete Struktureinheiten (Ie) und/oder (If), wobei die Summe der Molanteile der Struktureinheiten (Ia)+(Ie) und der Molanteile der Struktureinheiten (Ib)+(Ic)+(Id)+(If) im wesentlichen gleich groß sind, und die Anteile der Diaminkomponenten (Ib), (Ic) und (Id) im Verhältnis zur Gesamtmenge dieser Diaminkomponente innerhalb folgender Grenzen liegen:

| | |
|---|---|
| Struktureinheit (Ib): | 30-50 Mol-%, |
| Struktureinheit (Ic): | 15-35 Mol-%, |
| Struktureinheit (Id): | 20-40 Mol-%; |

oder enthaltend mindestens 95 Mol-%, bezogen auf das Polyamid, an wiederkehrenden Struktureinheiten der Formeln Ia, Ig, Ib und Id

- OC- Ar¹- CO- (Ia),

- HN- Ar²- NH- (Ig),

und und bis zu 5 Mol% m-Bindungen enthaltende, von aromatischen Dicarbonsäuren und/oder von aromatischen Diaminen abgeleitete Struktureinheiten (Ie) und/oder (If), wobei die Summen der Molanteile der Struktureinheiten (Ia)+(Ie) und der Molanteile der Struktureinheiten (Ig)+(Ib)+(Id)+(If) im wesentlichen gleichgroß sind, und die Anteile der Diaminkomponenten (Ig), (Ib) und (Id) im Verhältnis zur Gesamtmenge dieser Diaminkomponenten innerhalb folgender Grenzen liegen:

| | |
|---|---|
| Struktureinheiten (Ig): | 15-25 Mol-%, |
| Struktureinheiten (Ib): | 45-65 Mol-%, |
| Struktureinheiten (Id): | 15-35 Mol-%; |

oder enthaltend mindestens 95 Mol-%, bezogen auf das Polyamid, an wiederkehrenden Struktureinheiten der Formeln Ia, Ig, Ib und Ic

-OC-Ar¹-CO- (Ia),

-HN-Ar²-NH- (Ig),

und und bis zu 5 Mol-% m-Bindungen enthaltende, von aromatischen Dicarbonsäuren und/oder von aromatischen Diaminen abgeleitete Struktureinheiten (Ie) und/oder (If), wobei die Summe der Molanteile der Struktureinheiten (Ia)+(Ie) und der Molanteile der Struktureinheiten (Ig)+(Ib)+(Ic)+(If) im wesentlichen gleich groß sind, und die Anteile der Diaminkomponenten (Ig), (Ib) und (Ic) im Verhältnis zur Gesamtmenge dieser Diaminkomponenten innerhalb folgender Grenzen liegen:

| | |
|---|---|
| Struktureinheiten (Ig): | 20-30 Mol-%, |
| Struktureinheiten (Ib): | 35-55 Mol-%, |
| Struktureinheiten (Ic): | 15-40 Mol-%; |

dabei bedeuten in diesen Formeln (Ia) bis (Ig)
-Ar¹- und -Ar²- zweiwertige aromatische Reste, deren Valenzbindungen in para- oder vergleichbarer koaxialer oder paralleler Stellung stehen und die durch einen oder zwei inerte Reste, wie Alkyl, Alkoxy oder Halogen substituiert sein können, und
-R¹ und -R² sind voneinander verschiedene niedere Alkylreste oder niedere Alkoxyreste oder Halogenatome. Beispiele für -Ar¹- und -Ar²- sind Naphthalin-1,4-diyl und bevorzugt p-Phenylen.

Aramide enthaltend diese Struktureinheiten der Formeln (Ia) bis (Ig) sind aus den EP-A-364 891, -364 892 und -364 893 bekannt und der Inhalt dieser Publikationen ist ebenfalls Inhalt der vorliegenden Beschreibung.

Als Bindefasern können alle an sich bekannten thermoplastisch verarbeitbaren aromatischen Polyetheramidfasern werden, solange sich diese Fasern praktisch vollständig aufschmelzen lassen und die tragenden Aramidfasern verkleben. Dies erfolgt meist unter Ausbildung von sogenannten "Bindesegeln". Bevorzugt verwendet man thermoplastisch verarbeitbare aromatische Polyetheramidfasern, die in organischen Lösungsmitteln löslich sind.

Zu den besonders bevorzugt eingesetzten Bindefasern auf Basis von thermoplastisch verarbeitbaren aromatischen Polyetheramiden zählen beispielsweise die aromatischen Copolyetheramide, die aus der DE-A-38 18 208 oder aus der DE-A-38 18 209 bekannt sind; ferner lassen sich auch aromatische Polyamide, die aus der EP-A-366,316, EP-A-384,980, EP-A-384,981 und EP-A-384,984 bekannt sind, verwenden.

Besonders bevorzugt setzt man Bindefasern aus thermoplastisch verarbeitbaren aromatischen Copolyetheramiden der Formel II ein worin
Ar³ einen zweiwertigen substituierten oder unsubstituierten aromatischen Rest bedeutet, dessen freie Valenzen sich in para- oder meta-Stellung oder in vergleichbarer paralleler oder gewinkelter Stellung zueinander befinden,
Ar⁴ eine der für Ar³ angegebenen Bedeutungen haben kann oder eine Gruppe -Ar⁷-Z-Ar⁷- darstellt,
wobei Z eine -C(CH₃)₂- oder -O-Ar⁷-O- Brücke ist und
Ar⁷ für einen zweiwertigen aromatischen Rest steht,
Ar⁵ und Ar⁶ gleich oder verschieden voneinander sind und für einen substituierten oder unsubstituierten para- oder meta-Arylenrest stehen,
Y eine -C(CH₃)₂-, SO₂-, -S- oder -C(CF₃)₂-Brücke darstellt,
wobei
a) das Polyetheramid ein mittleres Molekulargewicht (Zahlenmittel) im Bereich von 5000 bis 50000 aufweist,
b) die Molekulargewichtskontrolle gezielt durch nicht-stöchiometrische Zugabe der Monomereinheiten erfolgt, wobei die Summe der Molenbrüche x, y und z eins ist, die Summe von x und z nicht gleich y ist und x den Wert null annehmen kann, und
c) die Enden der Polymerkette praktisch vollständig mit monofunktionellen, im Polymer nicht weiterreagierenden Resten R³ verschlossen sind, die unabhängig voneinander gleich oder verschieden sein können.

Bindefasern auf Basis dieser Aramide sind thermoplastisch verarbeitbar, zeichnen sich durch ein besonders gutes Schmelzverhalten aus und führen zu Vliesstoffen mit einer ausgezeichneten Festigkeit.

Bei Ar³ kann es sich um einen einkernigen oder kondensierten zweikernigen aromatischen zweiwertigen Rest handeln oder um einen Rest der Formel -Ar⁷-Q-Ar⁷-, worin Ar⁷ die oben definierte Bedeutung besitzt und Q eine direkte C-C-Bindung ist oder eine -O-, -CO-, -S-, -SO- oder -SO₂-Brücke bedeutet.
Bei Ar³ kann es sich um heterocyclisch-aromatische oder bevorzugt um carbocyclisch-aromatische Reste handeln. Heterocyclisch-aromatische Reste weisen vorzugsweise ein oder zwei Sauerstoff- und/oder Schwefel- und/oder Stickstoffatome in Kern auf.
Bei Ar⁵ und Ar⁶ handelt es sich im allgemeinen um carbocyclisch-aromatische Arylenreste, deren freie Valenzen sich in para- oder meta-Stellung oder in vergleichbarer paralleler oder gewinkelter Stellung zueinander befinden, vorzugsweise handelt es sich um einkernige aromatische Reste.
Ar⁷ hat im allgemeinen eine der für Ar⁵ bzw. Ar⁶ definierten Bedeutungen .

Beispiele für Reste -Ar³-, -Ar⁴-, -Ar⁵- und -Ar⁶- sind p-Phenylen, m-Phenylen, Biphenyl-4,4'-diyl oder Naphthalin-1,4-diyl.

Beispiele für Substituenten, die sich gegebenenfalls an den Resten -Ar¹- bis -Ar⁶- befinden, sind verzweigte oder insbesondere geradkettige C₁-C₆ Alkylreste, wie Methyl, Ethyl, n-Propyl, Isopropyl, n-Butyl, n-Pentyl oder n-Hexyl, sowie die entsprechenden Perfluorderivate mit bis zu sechs C-Atomen oder die entsprechenden Alkoxyderivate. Bevorzugt wird Methyl.

Beispiele für Halogensubstituenten sind Brom oder insbesondere Chlor.

Die erfindungsgemäß bevorzugt verwendeten aromatischen Polyetheramide der Formel II werden durch eine gezielte Molekulargewichtskontrolle durch nicht stöchiometrische Zugabe der Monomereinheiten hergestellt, wobei die Summe der Molenbrüche x, y und z eins ist, die Summe von x und z aber nicht gleich y sein darf und x den Wert Null annehmen kann. In einer bevorzugten Ausführung ist z größer als x.

Nach Abschluß der Polykondensationsreaktion werden die Enden der Polymerkette durch Zugabe von Reagenzien, die im Polymer zu nicht weiterreagierenden Gruppen reagieren, vollständig verschlossen. Die Endgruppen sind dabei unabhängig voneinander, und können gleich oder verschieden sein und werden bevorzugt aus einer Gruppe der Formeln III, IV, V und/oder VI ausgewählt.

Für den Fall der Endgruppen V und/oder VI, ist der terminale Stickstoff in Formel (II) ein Imidstickstoff.

E stellt in den oben angegebenen Formeln ein Wasserstoff- oder ein Halogenatom, insbesondere ein Chlor-, Brom- oder Fluoratom, oder einen organischen Rest, beispielsweise eine Aryl(oxy)gruppe dar.

Das aromatische Polyetheramid der Formel II kann durch Umsetzung von ein oder mehreren Dicarbonsäurederivaten mit einem oder mehreren Diaminen nach dem Lösungs-, Fällungs- oder Schmelzkondensationsverfahren hergestellt werden, wobei eine der Komponenten im stöchiometrischen Unterschuß eingesetzt wird und nach Beendigung der Polykondensation ein Kettenverschlußmittel zugegeben wird.

Es wurde gefunden, daß sich thermoplastische aromatische Polyetheramide die sehr gute mechanischen Eigenschaften besitzen über konventionelle Techniken herstellen lassen, wenn
a) das Molekulargewicht durch Verwendung nicht stöchiometrischer Mengen der Monomeren gezielt kontrolliert wird,
b) die Enden der Polymerkette durch monofunktionelle, im Polymer nicht weiter reagierende Verbindungen vollständig verschlossen werden, und vorzugsweise
c) der Gehalt an anorganischen Verunreinigungen im Polymer nach der Aufarbeitung und Isolierung 500 ppm nicht übersteigt.

Die erfindungsgemäß bevorzugt eingesetzten thermoplastischen aromatischen Polyamide der Formel II zeichnen sich ferner dadurch aus, daß diese ein mittleres Molekulargewicht im Bereich von 5000 bis 50000 und eine niedrige Schmelzviskosität, die 10 000 Pas nicht überschreitet, aufweisen.

Zur Herstellung dieser bevorzugten Polyetheramide eignen sich folgende Verbindungen:

### Dicarbonsäurederivate der Formel (VII)

W - CO - Ar³ - CO - W (VII)

wobei Ar³ die oben angegebene Bedeutung hat, und W ein Fluor-, Chlor-, Brom- oder Jodatom, bevorzugt ein Chloratom, oder eine -OH oder OR⁴ Gruppe, wobei R⁴ ein verzweigter oder unverzweigter aliphatischer oder aromatischer Rest ist, darstellen kann.

Beispiele für Verbindungen der Formel (VII) sind:
Terephthalsäure
Terephthalsäuredichlorid
Terephthalsäurediphenylester
Isophthalsäure
Isophthalsäurediphenylester
Isophthalsäurechlorid
Phenoxyterephthalsäure
Phenoxytherephthalsäuredichlorid
Phenoxyterephthalsäurediphenylester
Di(n-Hexyloxy)terephthalsäure
Bis-(n-Hexyloxy)terepthalsäuredichlorid
Bis-(n-Hexyloxy)terephthalsäurediphenylester
2,5-Furandicarbonsäure
2,5-Furandicarbonsäurechlorid
2,5-Furandiphenylester
Thiophendicarbonsäure
Naphthalin-2,6-dicarbonsäure
Diphenylether-4,4'-dicarbonsäure
Benzophenon-4,4'-dicarbonsäure
Isopropyliden-4,4'-dibenzoesäure
Diphenylsulfon-4,4'-dicarbonsäure
Tetraphenylthiophen-dicarbonsäure
Diphenylsulfoxid-4,4'-dicarbonsäure
Diphenylthioether-4,4'-dicarbonsäure
Trimethylphenylindandicarbonsäure

### Als aromatische Diamine der Formel (VIII)

H₂N - Ar⁴ - NH₂ (VIII)

in der Ar⁴- die oben angegebene Bedeutung hat, eigenen sich vorzugsweise folgende Verbindungen:
m-Phenylendiamin
p-Phenylendiamin
2,4-Dichlor-p-phenylendiamin
Diaminopyridin
Bis(aminophenoxy)benzol
2,6-Bis(aminophenoxy)pyridin
3,3'-Dimethylbenzidin
4,4'- und 3,4'-Diaminodiphenylether
Isopropyliden-4,4'-dianilin
p,p'- und m,m'-Bis(4-aminophenylisopropyliden)benzol
4,4'- und 3,3'-Diaminobenzophenon
4,4'- und 3,3'-Diaminodiphenylsulfon
Bis(2-amino-3-methylbenzo)thiophen-S,S-dioxid

Als aromatische Diamine kommen ferner solche der Formel (IX) in Betracht

H₂N - Ar⁵ - O - Ar⁶ - Y - Ar⁶ - O - Ar⁵ - NH₂ (IX)

wobei Ar⁵, Ar⁶ und Y die oben angegebene Bedeutung haben.

Als aromatische Diamine der Formel (IX) kommen in Betracht:
2,2-Bis-[4-(3-trifluormethyl-4-aminophenoxy)phenyl]propan
Bis-[4-(4-aminophenoxy)phenyl]sulfid
Bis-[4-(3-aminophenoxy)phenyl]sulfid
Bis-[4-(3-aminophenoxy)phenyl]sulfon
Bis-[4-(4-aminophenoxy)phenyl]sulfon
2,2-Bis-[4-(4-aminophenoxy)phenyl]propan
2,2-Bis-[4-(3-aminophenoxy)phenyl]propan
2,2-Bis-[4-(2-aminophenoxy)phenyl]propan
1,1,1,3,3,3-Hexafluor-2,2-bis-[4-(4-aminophenoxy)phenyl] propan,

Der Herstellung der erfindungsgemäß eingesetzten Polyetheramide erfolgt bevorzugt über Lösungskondensationsprozesse.

Die Lösungskondensation des aromatischen Dicarbonsäuredichlorids mit den aromatischen Diaminen erfolgt in aprotischen, polaren Lösungsmitteln vom Amidtyp, wie z.B. in N,N-Dimethyl-acetamid, vorzugsweise in N-Methyl-2-pyrrolidon. Gegebenenfalls können diesen Lösungsmitteln in bekannter Weise zur Erhöhung der Lösefähigkeit, bzw. zur Stabilisierung der Polyetheramidlösungen, Halogenidsalze der ersten und/oder zweiten Gruppe des periodischen Systems zugesetzt werden. Bevorzugte Zusätze sind Calciumchlorid und/oder Lithiumchlorid. In einer bevorzugten Ausführungsform wird die Kondensation ohne Salzzusatz durchgeführt, da sich die oben beschriebenen aromatischen Polyetheramide durch eine hohe Löslichkeit in den obengenannten Lösungsmitteln des Amidtyps auszeichnen.

Die erfindungsgemäß bevorzugt eingesetzten Polyamide der Formel II erlauben eine thermoplastische Verarbeitung nach Standardmethoden. Sie lassen sich herstellen, wenn mindestens eine der Ausgangskomponenten im stöchiometrischen Unterschuß eingesetzt wird. Auf diese Weise ist es möglich eine Begrenzung des Molekulargewichtes entsprechend der bekannten Carothers Gleichung zu erreichen:${\overline{\text{P}}}_{\text{n}} \text{=} \frac{\text{1 + q}}{\text{1 - q}}$ wobei 1 und gleichzeitig q = y/x+z ist.
$\overline{\text{P}}$ₙ = Polymerisationsgrad
q = Molverhältnis der Disäurekomponenten zu Aminkomponenten

Beim Arbeiten mit einem Unterschuß an Säuredichlorid wird am Ende der Polymerisationsreaktion als Kettenverschlußmittel ein monofunktionelles aromatisches Säurechlorid oder Säureanhydrid zugegeben, beispielsweise Benzoylchlorid, Fluorbenzoylchlorid Diphenylcarbonsäurechlorid, Phenoxybenzoylchlorid oder aber Phthalsäureanhydrid, Naphthalsäureanhydrid, Chlornaphthalsäuranhydrid.

Derartige Kettenverschlußmittel können gegebenenfalls substituiert sein, vorzugsweise mit Fluor- oder Chloratomen. Bevorzugt wird Benzoylchlorid oder Phthalsäureanhydrid, besonders bevorzugt Benzoylchlorid, eingesetzt.

Wird mit einem Unterschuß an Diaminkomponente gearbeitet, so wird nach Ende der Polykondensation als Kettenverschlußmittel ein monofunktionelles, vorzugsweise aromatisches Amin eingesetzt, beispielsweise Fluoranilin, Chloranilin, 4-Aminodiphenylamin, Aminobiphenylamin, Aminodiphenylether, Aminobenzophenon oder Aminochinolin.

In einer besonders bevorzugten Ausführungsform des Polykondensationsverfahrens wird Disäurechlorid im Unterschuß mit Diamin polykondensiert und anschließend werden die verbliebenen reaktiven Aminogruppen mit einem monofunktionellen Säurechlorid oder Disäureanhydrid desaktiviert.

In einer weiteren bevorzugten Ausführungsform wird das Disäurechlorid im Unterschuß eingesetzt und mit einem Diamin polykondensiert. Anschließend werden mit einem monofunktionellen, vorzugsweise aromatischen, gegebenenfalls substituierten Säurechlorid oder Säureanhydrid, die verbliebenen reaktiven Aminoendgruppen desaktiviert.

Das Kettenverschlußmittel, d.h. das monofunktionelle Amin bzw. Säurechlorid oder Säureanhydrid, wird dabei bevorzugt in einer stöchiometrischen oder überstöchiometrischen Menge, bezogen auf die Disäure- bzw. Diaminkomponente, eingesetzt.

Zur Herstellung der erfindungsgemäß bevorzugt eingesetzten aromatischen Polyamide kann das Mol-Verhältnis q (Säurekomponenten zu Diaminkomponenten) im Bereich von 0,90 bis 1,10 variiert werden, wobei exakte Stöchiometrie (q = 1) der bifunktionellen Komponenten ausgeschlossen ist. Besonders bevorzugt liegt das Mol-Verhältnis im Bereich von 0,90 bis 0,99 und 1,01 bis 1,10, besonders bevorzugt im Bereich von 0,93 bis 0,98 und 1,02 bis 1,07, insbesondere im Bereich von 0,95 bis 0,97 und 1,03 bis 1,05.

Die Polykondensationstemperaturen liegen üblicherweise zwischen -20 und +120 °C, bevorzugt zwischen +10 und +100 °C. Besonders gute Ergebnisse werden bei Reaktionstemperaturen zwischen +10 und + 80 °C erzielt. Die Polykondensationsreaktionen werden vorzugsweise so ausgeführt, daß nach Abschluß der Reaktion 2 bis 40, vorzugsweise 5 bis 30 Gew.-% an Polykondensat in der Lösung vorliegen. Für spezielle Anwendungen kann die Lösung bei Bedarf mit N-Methyl-2-pyrrolidon oder anderen Lösungsmitteln, beispielsweise DMF, DMAC oder Butylcellosolve, verdünnt werden oder unter vermindertem Druck konzentriert werden (Dünnschichtverdampfer).

Nach Beendigung der Polykondensation wird der entstandene, locker an das Amidlösungsmittel gebundene Chlorwasserstoff durch Zugabe säurebindender Hilfsstoffe entfernt. Geeignet sind dafür beispielsweise Lithiumhydroxyd, Calciumhydroxyd, insbesondere aber Calciumoxid, Propylenoxid, Ethylenoxid oder Ammoniak. In einer besonderen Ausführungsform wird als "säurebindendes" Mittel reines Wasser verwendet, welches die Salzsäure verdünnt und gleichzeitig zur Ausfällung des Polymeren dient. Zur Herstellung von geformten Gebilden gemäß der vorliegenden Erfindung werden die oben beschriebenen erfindungsgemäßen Copolyamidlösungen filtriert, entgast und in an sich bekannter Weise zu Aramidfasern- oder -fäden weiterverarbeitet.

Gegebenenfalls können den Lösungen noch geeignete Mengen an Additiven zugesetzt werden. Beispiele sind Lichtstabilisatoren, Antioxidationsmittel, Flammschutzmittel, Antistatika, Farbstoffe, Farbpigmente oder Füllstoffe.

Zur Isolierung des Polyetheramids kann die Lösung mit einem Fällungsmittel versetzt und das koagulierte Produkt abfiltriert werden. Typische Fällungsmittel sind beispielsweise Wasser, Methanol, Aceton, die gegebenenfalls auch pH-kontrollierende Zusätze wie z.B. Ammoniak oder Essigsäure enthalten können.

Bevorzugt erfolgt die Isolierung durch Zerkleinern der Polymerlösung mit einem Überschuß an Wasser in einer Schneidmühle. Die fein zerkleinerten koagulierten Polymerteilchen erleichtern die nachfolgenden Waschschritte (Entfernen der aus der Salzsäure gebildeten Folgeprodukte) und die Trocknung des Polymeren (Vermeiden von Einschlüssen) nach Abfiltration. Auch eine nachträgliche Zerkleinerung erübrigt sich, da direkt ein rieselfähiges Produkt entsteht.

Außer der beschriebenen Lösungskondensation, die als leicht zugängliches Verfahren gilt, können wie bereits erwähnt, auch andere übliche Verfahren zur Herstellung von Polyamiden, wie beispielsweise Schmelz-, oder Feststoffkondensation, angewendet werden. Auch diese Verfahren beinhalten neben der Kondensation unter Regelung der Molmasse, Reinigungs- oder Waschschritte sowie den Zusatz geeigneter Additive. Die Additive können darüber hinaus auch dem isolierten Polymer bei der thermoplastischen Verarbeitung zugesetzt werden.

Die erfindungsgemäß bevorzugt eingesetzten aromatischen Polyamide der Formel II besitzen überraschend gute mechanische Eigenschaften und hohe Glastemperaturen.

Der Staudingerindex [η]ₒ liegt im Bereich von 0,4 bis 1,5 dl/g, bevorzugt im Bereich von 0,5 bis 1,3 dl/g, besonders bevorzugt im Bereich von 0,6 bis 1,1 dl/g. Die Glastemperaturen liegen im allgemeinen über 180 °C, bevorzugt über 200 °C, die Verarbeitungstemperaturen im Bereich von 320 bis 380 °C, bevorzugt im Bereich von 330 bis 370 °C, besonders bevorzugt im Bereich von 340 bis 360 °C.

Die Verarbeitung dieser Polyamide kann über Extrusionsprozesse erfolgen, da die Schmelzviskositäten 10.000 Pas nicht überschreiten. Die Extrusion kann auf üblichen Ein- oder Zweischneckenextrudern erfolgen.

Die Herstellung der erfindungsgemäßen Vliesstoffe kann auf jede der an sich bekannten Weisen erfolgen. Zu Einsatz können Stapelfasern oder Kurzfasern oder auch Endlosfilamente aus den beiden Aramidsorten gelangen. Die Vliesbildung kann über trockene oder nasse Verarbeitung erfolgen.

Handelt es sich bei mindestens einer Fasersorte um ein nicht in organischen Lösungsmitteln lösliches Aramid, so wird man vorzugsweise die Verarbeitung über Stapel- oder Kurzfasern wählen.

Bevorzugt stellt man in einem solchen Falle Kardenvliese her. Dabei erfolgt die Mischung der beiden Fasersorten bevorzugt vor der Kardierung.

Ebenso lassen sich die erfindungsgemäßen Vliesstoffe aber auch nach anderen an sich üblichen Vliesbildungstechniken herstellen, beispielsweise durch Naßvliestechnik (insbesondere zur Herstellung papierähnlicher Vliesstoffe) oder die aerodynamische oder die hydrodynamische Vliesbildung (insbesondere zur Herstellung fülliger Vliesstoffe).

Die Erfindung betrifft insbesondere Papiere auf Basis der erfindungsgemäßen Vliesstoffe, die gekennzeichnet sind durch einen Gehalt von etwa 70 bis 98 Gew.-%, insbesondere 80 bis 90 Gew.-% von tragenden Aramidfasern in Form von Stapelfasern, die fibrilliert sind, und einen Gehalt von etwa 2 bis 30 Gew.-%, insbesondere 10 bis 20 Gew.-% von Bindefasern aus thermoplastischen aromatischen Polyetheramiden, die durch ein praktisch vollständiges Aufschmelzen der Bindefasern verfestigt sind.

Die Stapellängen der tragenden Aramidfasern betragen im allgemeinen 2 bis 6 mm.

Die Fasern können durch Schneiden oder durch Reißen hergestellt werden. Vorzugsweise wird eine Fibrillierung dieser Fasern durch mechanisches Bearbeiten durchgeführt, beispielsweise durch Behandeln einer wäßrigen Suspension der Aramidstapelfasern in einem Dissolver. Die Aramidbindefasern werden bevorzugt in Form von Stapelfasern eingesetzt. Die Stapellänge der Bindefasern entspricht vorzugsweise etwa der Stapellänge der Trägerfasern. Die Bindefasern können als solche eingesetzt werden, d.h. ein vorhergehendes Fibrillieren ist nicht unbedingt erforderlich.

Zur Herstellung des Papiers werden die beiden Fasertypen, die ihrerseits in Form von Gemischen vorliegen können, miteinander vermischt. Dies erfolgt im allgemeinen in wäßrigem Medium. Die derart hergestellte Suspension wird auf eine Siebunterlage aufgebracht, wobei das wäßrige Medium abgetrennt wird und die miteinander verfilzten Fasern auf der Unterlage zurückbleiben. Das auf diese Weise erhaltene Flächengebilde wird durch Hitzebehandlung stabilisiert und/oder endverfestigt. Gegebenenfalls wird die Hitzebehandlung unter Druck durchgeführt.

Typische Temperaturen für den Verfestigungsschritt sind von den im Einzelfall ausgewählten Fasertypen abhängig und können vom Fachmann anhand von einfachen Versuchsreihen ermittelt werden. Die auf diese Weise hergestellten Papiere weisen praktisch keine Bindefasern mehr auf, d.h. die Bindefasern sind durch den Verfestigungsschritt so vollständig aufgeschmolzen, daß ihre Faserform verloren gegangen ist.

Die erfindungsgemäßen Papiere können insbesondere zur Herstellung von Schichtstoffen verwendet werden, beispielsweise als Deckschichten bei der Verstärkung von "Honeycomb-Schichtstoffen", wie in der WO-A-84/04727 beschrieben oder bei der Verstärkung von Netzwerkstoffen, wie in der EP-A-158,234 beschrieben.

Die in einem ersten Schritt hergestellten Vliese können gegebenenfalls vor der Endverfestigung noch vorverfestigt werden. Dies kann beispielsweise durch Nadeln erfolgen.

Die Endverfestigung zu den erfindungsgemäßen Vliesstoffen erfolgt durch Erhitzen des anfänglich erhaltenen Vlieses auf eine Temperatur, bei der die Bindefasern schmelzen und/oder sich thermoplastisch verformen, wobei sie unter Verlust ihrer Faserstruktur meist sogenannte "Bindesegel" an den Kreuzungspunkten der tragenden Aramidfasern ausbilden. Das Erhitzen kann durch Behandlung mit einem heißen Trägermedium, beispielsweise mit Luft erfolgen, oder durch Behandlung mit heißen Walzen oder Kalandern, die gegebenenfalls eine Oberflächenstruktur aufweisen, und dem Vliesstoff eine Prägestruktur verleihen.

Die Dauer der Wärmebehandlung richtet sich z.B. nach den gewünschten Endeigenschaften, nach den Dimensionen des Vlieses und der Natur der das Vlies bildenden Fasersorten. Der Schmelzpunkt der Bindefasern liegt üblicherweise mindestens 10 °C unter dem Schmelz- oder Zersetzungspunkt der tragenden Fasern, insbesondere mehr als 30 °C unter dem Schmelz- oder Zersetzungspunkt der tragenden Fasern.

Bevorzugt wählt man den Schmelzpunkt der Bindefasern soweit unter dem Schmelz- oder Zersetzungspunkt der tragenden Fasern, so daß diese noch keine wesentlichen Eigenschaftsänderungen während der Wärmebehandlung erfahren.

Der Charakter der erfindungsgemäßen Vliesstoffe wird auch durch den Anteil an Schmelzbindern beeinflußt. Je nach Einsatzgebiet wird ein fülliger Vliesstoff mit nur wenigen Verklebungspunkten bevorzugt oder eine fast flächige Verbindung, z.B. für Schichtstoffe. Typische Werte für den Anteil an Schmelzbinder liegen im Bereich von 20-80 Gew.-% Bindefaser, bezogen auf die Mengen aus Bindefaser und tragender Faser.

Die Flächengewichte der erfindungsgemäßen Vliesstoffe und die Einzeltiter und Stapellängen beider Fasersorten können in weiten Grenzen variiert werden und den Anforderungen der Weiterverarbeitungsprozesse und des Einsatzgebietes angepaßt werden. Typische Werte für die Flächengewichte betragen 30 bis 500 g/m². Typische Werte für die Einzeltiter der Fasern liegen im Bereich von 0,5 bis 5 dtex.

Die die erfindungsgemäßen Vliesstoffe aufbauenden Filamente oder Stapelfasern können einem praktisch runden Querschnitt besitzen oder auch andere Formen aufweisen, wie hantel-, nierenförmige-, dreieckige- bzw. tri- oder multilobale Querschnitte. Es sind Hohlfasern einsetzbar. Ferner lassen sich die beiden Fasertypen in Form von Bi- oder Mehrkomponentenfasern kombinieren, wobei die Bindekomponente mindestens einen Teil der Faseroberfläche ausfüllt.

Während bei den tragenden Verstärkungsfasern im allgemeinen auf hohe Werte für Festigkeit und Modul geachtet wird, können als schmelzende Matrixfasern auch weitgehend unorientierte Fasern verwendet werden.

Zur Vliesherstellung werden die tragenden Aramid-Fasern in bekannter Weise aus Lösungmitteln ersponnen, und die thermoplastischen Aramide können aus der Lösung oder aus der Schmelze ersponnen werden.

Die erfindungsgemäßen Vliesstoffe bestehen praktisch ausschließlich aus aromatischen Polyamiden und weisen somit alle Vorteile dieser Polymeren auf, wie chemische und thermische Stabilität, eine extrem gute Flammfestigkeit und eine gute Verträglichkeit miteinander. Sie weisen weiterhin alle Vorteile schmelzgebundener Vliesstoffe auf, also etwa ein gutes Reiß- und Weiterreißverhalten.

Die erfindungsgemäßen Vliesstoffe können in an sich üblicher Weise ausgerüstet sein, beispielsweise durch Zusatz von Antistatika, Farbstoffen oder bioziden Zusätzen.

Die erfindungsgemäßen Vliesstoffe lassen sich insbesondere auf Gebieten einsetzen, wo hohe Stabilitäten (chemisch, thermisch und mechanisch) gefragt sind. Beispiele dafür sind der Einsatz als Filtermaterialien, als Isoliermaterialien (thermisch und elektrisch) sowie als Verstärkungsmaterialien für unterschiedliche Substrate (z.B. Kunststoffe oder als Geotextilien).

Die nachfolgenden Beispiele beschreiben die Erfindung ohne diese zu begrenzen. Mengenangaben beziehen sich auf das Gewicht, sofern nichts anderes angegeben ist.

### Beispiele 1 bis 10

Allgemeine Arbeitsvorschrift betreffend Herstellung von Aramidpapieren aus Faserpulp Stapelfasern des Einzelfasertiters von 1,8 dtex aus Aramiden auf der Basis von Terephthalsäure, p-Phenylendiamin, Dimethylbenzidin und Bis-(4-aminophenoxy)-benzol der Schnittlänge 6 mm werden zu etwa 1 % in Wasser suspendiert und etwa 1,5 bis 2 Stunden im Dissolver bei etwa 1200 Umdrehungen/min behandelt, so daß die Stapelfasern fibrillieren. Überschüssiges Wasser wird abgesaugt und der erhaltene Faserpulp wird in feuchtem Zustand in Wasser aufgeschlämmt und mit unterschiedlichen Anteilen (vergl. Tabelle 1) Stapelfasern einer Schnittlänge von 6 mm aus schmelzbarem Aramid vermischt. Bei dem schmelzbaren Aramid handelt es sich um ein Copolymeres auf der Basis von Terephthalsäure, Isophthalsäure und 2,2'-Bis-(4-aminophenoxyphenyl)-propan, dessen Endgruppen mit Benzoylchlorid verschlossen sind.

Die erhaltene Suspension wird durch Abfiltrieren entwässert und der erhaltene Filterkuchen wird auf eine Heizplatte von etwa 300°C aufgebracht und bei dieser Temperatur getrocknet; dabei wird der Trocknungsvorgang durch Behandlung der der Heizplatte abgewandten Seite des Filterkuchens mit einem Bügeleisen von etwa 300°C unterstützt.

Die auf diese Weise hergestellten Papiere können anschließend noch durch Behandlung in einer Heizpresse weiter verfestigt werden. In der folgenden Tabelle 1 werden die Herstellungsbedingungen unterschiedlicher Aramidpapiere und deren Festigkeiten dargestellt. Die Festigkeitswerte wurden durch die Aufnahmen von Kraft-Dehnungsdiagrammen an 1,5 cm breiten Probestreifen der Papiere festgestellt. Die Messungen wurden mit einem Instron-Tester durchgeführt. Die Einspannlänge betrug dabei 50 mm. Die Festigkeitswerte sind auf das Flächengewicht des Papiers bezogen.

**Tabelle 1:**

| Herstellungsbedingungen und flächenbezogene Festigkeiten | | | | |
|---|---|---|---|---|
| Beispiel Nr. | Anteil schmelzbarer Aramidfaser (Gew.-%) | Preßbedingungen Heißpresse (bar, °C) | Reißfestigkeit/Bemerkungen | Flächengewicht (cN/mg/cm²) |
| 1 | 5 | keine Heißpresse | 22 | |
| 2 | 10 | keine Heißpresse | 13 | |
| 3 | 15 | keine Heißpresse | 12 | |
| 4 | 20 | keine Heißpresse | 12 | |
| 5 | 30 | keine Heißpresse | 14 | |
| 6 | 5 | 50, 290 | 26 | pergamentähnlich |
| 7 | 10 | 50, 290 | 22 | pergamentähnlich |
| 8 | 15 | 50, 290 | 31 | pergamentähnlich |
| 9 | 20 | 50, 290 | 22 | pergamentähnlich |
| 10 | 30 | 50, 290 | 23 | pergamentähnlich |

### Beispiele 11 bis 28

### Herstellung von Aramid-Papieren aus Faserpulp

Man arbeitet nach der allgemeinen Vorschrift wie unter Beispielen 1 bis 10 beschrieben. Abweichend dazu werden Stapelfasern aus Aramiden auf der Basis von Terephthalsäure, p-Phenylendiamin, Dimethylbenzidin und Bis-(4-aminophenoxy)-benzol der Schnittlänge 2 mm verwendet. Die Schnittlänge der Aramid-Bindefasern beträgt wie bei den obigen Beispielen jeweils 6 mm.

Einzelheiten zur Herstellung und zu den Eigenschaften der Papiere sind in der folgenden Tabelle 2 dargestellt.

**Tabelle 2:**

| Herstellungsbedingungen und flächenbezogene Festigkeiten | | | | |
|---|---|---|---|---|
| Beispiel Nr. | Anteil schmelzbarer Aramidfaser- (Gew.-%) | Preßbedingungen Heißpresse (bar, °C) | Reißfestigkeit/Bemerkungen | Flächengewicht (cN/mg/cm²) |
| 11 | 5 | keine Heißpresse | 60 | |
| 12 | 10 | keine Heißpresse | 58 | |
| 13 | 15 | keine Heißpresse | 37 | |
| 14 | 20 | keine Heißpresse | 32 | |
| 15 | 30 | keine Heißpresse | 34 | |
| 16 | 5 | 50, 290 | 42 | pergamentähnlich |
| 17 | 10 | 50, 290 | 49 | pergamentähnlich |
| 18 | 15 | 50, 290 | 57 | pergamentähnlich |
| 19 | 20 | 50, 290 | 74 | pergamentähnlich |
| 20 | 30 | 50, 290 | 60 | pergamentähnlich |
| 21 | 5 | 100,350 | 320 | |
| 22 | 10 | 100,350 | 260 | |
| 23 | 15 | 100,350 | 340 | |
| 24 | 30 | 100,350 | 160 | |
| 25 | 5 | 400,350 | 560 | |
| 26 | 10 | 400,350 | 590 | |
| 27 | 15 | 400,350 | 820 | |
| 28 | 20 | 400,350 | 200 | |

## Patentansprüche

1. Schmelzbinderverfestigter Vliesstoff auf der Basis von tragenden Aramidfasern und von Bindefasern aus thermoplastischen aromatischen Polyetheramiden, deren Schmelzpunkt unter dem Schmelz- oder Zersetzungspunkt besagter tragender Aramidfasern liegt, wobei der Vliesstoff durch das praktisch vollständige Aufschmelzen der Bindefasern erhältlich ist.

2. Vliesstoff gemäß Anspruch 1, dadurch gekennzeichnet, daß die tragenden Fasern und die Bindefasern aus in organischen Lösungsmitteln löslichen Aramiden bestehen.

3. Vliesstoff gemäß Anspruch 2, dadurch gekennzeichnet, daß als tragende Fasern in organischen Lösungsmitteln lösliche Aramide (Copolyamide) verwendet werden, die mindestens 95 Mol-%, bezogen auf das Polyamid, an wiederkehrenden Struktureinheiten der Formeln Ia, Ib, Ic und Id enthalten,
- OC-Ar¹- CO- (Ia),
und und bis zu 5 Mol-% m-Bindungen enthaltende, von aromatischen Dicarbonsäuren und/oder von aromatischen Diaminen abgeleitete Struktureinheiten (Ie) und/oder (If) enthalten, wobei die Summe der Molanteile der Struktureinheiten (Ia)+(Ie) und der Molanteile der Struktureinheiten (Ib)+(Ic)+(Id)+(If) im wesentlichen gleich groß sind,
und die Anteile der Diaminkomponenten (Ib), (Ic) und (Id) im Verhältnis zur Gesamtmenge dieser Diaminkomponente innerhalb folgender Grenzen liegen:
| | |
|---|---|
| Struktureinheit (Ib): | 30-55 Mol-%, |
| Struktureinheit (Ic): | 15-35 Mol-%, |
| Struktureinheit (Id): | 20-40 Mol-%, |
worin
-Ar¹- und -Ar²- zweiwertige aromatische Reste bedeuten, deren Valenzbindungen in para- oder vergleichbarer koaxialer oder paralleler-Stellung stehen und die durch einen oder zwei inerte Reste, wie Alkyl, Alkoxy oder Halogen substituiert sein können, und worin
-R¹ und -R² unabhängig voneinander niedere Alkylreste oder niedere Alkoxyreste oder Halogenatome bedeuten.

4. Vliesstoff gemäß Anspruch 2, dadurch gekennzeichnet, daß als tragende Fasern in organischen Lösungsmitteln lösliche Aramide (Copolyamide) verwendet werden, die mindestens 95 Mol-%, bezogen auf das Polyamid, an wiederkehrenden Struktureinheiten der Formeln Ia, Ig, Ib und Id
- OC- Ar¹- CO- (Ia),
-HN-Ar²-NH- (Ig),
und und bis zu 5 Mol% m-Bindungen enthaltende, von aromatischen Dicarbonsäuren und/oder von aromatischen Diaminen abgeleitete Struktureinheiten (Ie) und/oder (If) enthalten, wobei die Summe der Molanteile der Struktureinheiten (Ia)+(Ie) und der Molanteil der Struktureinheiten (Ig)+(Ib)+(Id)+(If) im wesentlichen gleichgroß sind, und die Anteile der Diaminkomponenten (Ig), (Ib) und (Id) im Verhältnis zur Gesamtmenge dieser Diaminkomponenten innerhalb folgender Grenzen liegen:
| | |
|---|---|
| Struktureinheiten (Ig): | 15-25 Mol-%, |
| Struktureinheiten (Ib): | 45-65 Mol-%, |
| Struktureinheiten (Id): | 15-35 Mol-%, |
worin -Ar¹-, -Ar²- und -R¹ die in Anspruch 3 definierten Bedeutung besitzen.

5. Vliesstoff gemäß Anspruch 2, dadurch gekennzeichnet, daß als tragende Fasern in organischen Lösungsmitteln lösliche Aramide (Copolyamide) verwendet werden, die mindestens 95 Mol-%, bezogen auf das Polyamid, an wiederkehrenden Struktureinheiten der Formeln Ia, Ig, Ib und Ic enthalten
-OC-Ar¹-CO- (Ia),
-HN-Ar²-NH- (Ig),
und und bis zu 5 Mol-% m-Bindungen enthaltende, von aromatischen Dicarbonsäuren und/oder von aromatischen Diaminen abgeleitete Struktureinheiten (Ie) und/oder (If) enthalten, wobei die Summe der Molanteile der Struktureinheiten (Ia)+(Ie) und der Molanteile der Struktureinheiten (Ig)+(Ib)+(Ic)+(If) im wesentlichen gleich groß sind,
und die Anteile der Diaminkomponenten (Ig), (Ib) und (Ic) im Verhältnis zur Gesamtmenge dieser Diaminkomponenten innerhalb folgender Grenzen liegen:
| | |
|---|---|
| Struktureinheiten (Ig): | 20-30 Mol-%, |
| Struktureinheiten (Ib): | 35-55 Mol-%, |
| Struktureinheiten (Ic): | 15-40 Mol-%, |
worin -Ar¹, -Ar², -R¹ und -R² die bis Anspruch 3 definierte Bedeutung besitzen.

6. Vliesstoffe gemäß Anspruch 1, dadurch gekennzeichnet, daß die aromatischen Polyetheramide Verbindungen der Formel II sind worin
Ar³ einen zweiwertigen substituierten oder unsubstituierten aromatischen Rest bedeutet, dessen freie Valenzen sich in para- oder meta-Stellung oder in vergleichbarer paralleler oder gewinkelter Stellung zueinander befinden,
Ar⁴ eine der für Ar³ angegebenen Bedeutungen haben kann oder eine Gruppe -Ar⁷-Z-Ar⁷- darstellt,
wobei Z eine -C(CH₃)₂- oder -O-Ar⁷-O- Brücke ist und Ar⁷ für einen zweiwertigen aromatischen Rest steht,
Ar⁵ und Ar⁶ gleich oder verschieden voneinander sind und für einen substituierten oder unsubstituierten para- oder meta-Arylenrest stehen,
Y eine -C(CH₃)₂-, -SO₂-, -S- oder -C(CF₃)₂-Brücke darstellt wobei
a) das Polyetheramid ein mittleres Molekulargewicht (Zahlenmittel) im Bereich von 5000 bis 50000 aufweist,
b) die Molekulargewichtskontrolle gezielt durch nicht-stöchiometrische Zugabe der Monomereinheiten erfolgt, wobei die Summe der Molenbrüche x, y und z eins ist, die Summe von x und z nicht gleich y ist und x den Wert null annehmen kann, und
c) die Enden der Polymerkette praktisch vollständig mit monofunktionellen, im Polymer nicht weiterreagierenden Resten R³ verschlossen sind, die unabhängig voneinander gleich oder verschieden sein können.

7. Papiere auf Basis von Aramidfasern, dadurch gekennzeichnet, daß diese einen Gehalt von etwa 70 bis 98 Gew.-%, insbesondere 80 bis 90 Gew.-% von tragenden Aramidfasern in Form von fibrillierten Stapelfasern und einen Gehalt von etwa 2 bis 30 Gew.-%, insbesondere 10 bis 20 Gew.-% von Bindefasern aus thermoplastischen aromatischen Polyetheramiden aufweisen, die durch ein praktisch vollständiges Aufschmelzen der Bindefasern verfestigt sind.

8. Papiere nach Anspruch 7, dadurch gekennzeichnet, daß die Stapellängen der tragenden Aramidfasern 2 bis 6 mm betragen und die Stapellänge der Bindefasern etwa der Stapellänge der Trägerfasern entspricht.

9. Verfahren zur Herstellung der Papiere gemäß Anspruch 7 umfassend die Schritte:
i) Herstellen einer wäßrigen Suspension von Aramidträgerfasern und mechanisches Bearbeiten dieser Suspension, so daß die Aramidträgerfasern Fibrillen ausbilden,
ii) Vermischen der fibrillierten Aramidträgerfasern mit etwa 2 bis 30 Gew.-%, bezogen auf die Gesamtmenge der Fasern, an Bindefasern aus thermoplastischen Aramiden,
iii) Entfernen des Suspensionsmediums und Ausbilden eines Filterkuchens, und
iv) Trocknen und Erwärmen des Filterkuchens auf eine Temperatur, so daß dieser durch ein praktisch vollständiges Aufschmelzen der Bindefasern verfestigt wird.

10. Verwendung des Vliesstoffes gemäß Anspruch 1 als Filtermaterial, als Isoliermaterial oder als Verstärkungsmaterial.

11. Verwendung eines Papiers gemäß Anspruch 7 zur Herstellung von Schichtstoffen.

## Claims

1. A non-woven consolidated by means of a melt-fusible binder and based on loadbearing aramid fibers and on binding fibers made of thermoplastic aromatic polyether amides whose melting point is below the melting or decomposition point of said loadbearing aramid fibers, the non-woven being obtainable by the virtually complete melting of the binding fibers.

2. A non-woven as claimed in claim 1, wherein the loabearing fibers and the binding fibers comprise aramids which are soluble in organic solvents.

3. A non-woven as claimed in claim 2, wherein the loadbearing fibers used are aramids (copolyamides) soluble in organic solvents and containing at least 95 mol%, relative to the polyamide, of recurring structural units of the formulae Ia, Ib, Ic and Id,
-OC-Ar¹-CO- (Ia),
and and containing up to 5 mol% of structural units (Ie) and/or (If) containing m-bonds and derived from aromatic dicarboxylic acids and/or from aromatic diamines, the sums of the molar proportions of structural units (Ia)+(Ie) and of the molar proportions of structural units (Ib)+(Ic)+(Id)+(If) being substantially identical,
and the proportions of diamine components (Ib), (Ic) and (Id) being within the following limits, relative to the total amount of this diamine component:
| | |
|---|---|
| structural unit (Ib): | 30-55 mol%, |
| structural unit (Ic): | 15-35 mol%, |
| structural unit (Id): | 20-40 mol%, |
in which
-Ar¹- and -Ar²- are divalent aromatic radicals whose valence bonds are in the para or comparable coaxial or parallel position and which can be substituted by one or two inert radicals, such as alkyl, alkoxy or halogen, and in which
-R¹ and -R², independently of one another, are lower alkyl radicals or lower alkoxy radicals or halogen atoms.

4. A non-woven as claimed in claim 2, wherein the loadbearing fibers used are aramids (copolyamides) soluble in organic solvents and containing at least 95 mol%, relative to the polyamide, of recurring structural units of the formulae Ia, Ig, Ib and Id
-OC-Ar¹-CO- (Ia),
-HN-Ar²-NH- (Ig),
and and up to 5 mol% of structural units (Ie) and/or (If) containing m-bonds and derived from aromatic dicarboxylic acids and/or from aromatic diamines, the sums of the molar proportions of structural units (Ia)+(Ie) and of the molar proportion of structural units (Ig)+(Ib)+(Id)+(If) being substantially identical,
and the proportions of diamine components (Ig), (Ib) and (Id) being within the following limits, relative to the total amount of these diamine components:
| | |
|---|---|
| structural units (Ig): | 15-25 mol%, |
| structural units (Ib): | 45-65 mol%, |
| structural units (Id): | 15-35 mol%, |
in which -Ar¹-, -Ar²- and -R¹ have the meaning defined in claim 3.

5. A non-woven as claimed in claim 2, wherein the loadbearing fibers used are aramids (copolyamides) soluble in organic solvents and containing at least 95 mol%, relative to the polyamide, of recurring structural units of the formulae Ia, Ig, Ib and Ic
-OC-Ar¹-CO- (Ia),
-HN-Ar²-NH- (Ig),
and and containing up to 5 mol% of structural units (Ie) and/or (If) containing m-bonds and derived from aromatic dicarboxylic acids and/or from aromatic diamines, the sums of the molar proportions of structural units (Ia)+(Ie) and of the molar proportions of structural units (Ig)+(Ib)+(Ic)+(If) being substantially identical, and the proportions of diamine components (Ig), (Ib) and (Ic) being within the following limits, relative to the total amount of these diamine components:
| | |
|---|---|
| structural units (Ig): | 20-30 mol%, |
| structural units (Ib): | 35-55 mol%, |
| structural units (Id): | 15-40 mol%, |
in which -Ar¹, -Ar², -R¹ and -R² have the meaning defined in claim 3.

6. A non-woven as claimed in claim 1, wherein the aromatic polyether amides are compounds of the formula II in which
Ar³ is a divalent substituted or unsubstituted aromatic radical whose free valences are in the para or meta position or in a comparable parallel or angled position relative to one another,
Ar⁴ can have one of the meanings given for Ar³ or is a group -Ar⁷-Z-Ar⁷-,
in which Z is a -C(CH₃)₂- or -O-Ar⁷-O- bridge and Ar⁷ is a divalent aromatic radical,
Ar⁵ and Ar⁶ are identical to or different from one another and are a substituted or unsubstituted para-or meta-arylene radical,
Y is a -C(CH₃)₂-, -SO₂-, -S- or -C(CF₃)₂- bridge, in which
a) the polyether amide has an average molecular weight (number average) in the range from 5,000 to 50,000,
b) molecular weight control takes place selectively by non-stoichiometric addition of the monomer units, in which the sum of the molar fractions x, y and z is one, the sum of x and z is not y and x can adopt the value zero, and
c) the ends of the polymer chain are virtually completely capped by monofunctional radicals R³ which do not further react in the polymer and which, independently of one another, can be identical or different.

7. A paper based on aramid fibers, which contains about 70 to 98% by weight, in particular 80 to 90% by weight, of loadbearing aramid fibers in the form of fibrillated staple fibers and contains about 2 to 30% by weight, in particular 10 to 20% by weight, of binding fibers made of thermoplastic aromatic polyether amides which have been solidified by virtually complete melting of the binding fibers.

8. A paper as claimed in claim 7, wherein the staple lengths of the loadbearing aramid fibers are 2 to 6 mm and the staple length of the binding fibers is about the same as the staple length of the loadbearing fibers.

9. A process for the production of the paper of claim 7, which comprises:
i) preparing an aqueous suspension of aramid loadbearing fibers and mechanically processing this suspension, resulting in the formation of fibrillated aramid loadbearing fibers,
ii) mixing the fibrillated aramid loadbearing fibers with about 2 to 30% by weight, relative to the total amount of fibers, of binding fibers made of thermoplastic aramids,
iii) removing the suspension medium and forming a filter cake, and
iv) drying and heating the filter cake to a temperature, leading to its consolidation by virtually complete melting of the binding fibers.

10. Use of the non-woven of claim 1 as filter material, as insulating material or as reinforcing material.

11. Use of a paper as claimed in claim 7 for the production of laminates.

## Revendications

1. Non-tissé renforcé par un liant fusible à base de fibres aramides porteuses et de fibres de liaison en polyétheramides aromatiques thermoplastiques, dont le point de fusion est inférieur au point de fusion ou de décomposition des fibres aramides porteuses mentionnées ci-dessus, où le non-tissé peut être obtenu par la fusion pratiquement complète des fibres de liaison.

2. Non-tissé selon la revendication 1, caractérisé en ce que les fibres porteuses et les fibres de liaison sont constituées d'aramides solubles dans les solvants organiques.

3. Non-tissé selon la revendication 2, caractérisé en ce qu'on utilise comme fibres porteuses des aramides (copolyamides) solubles dans les solvants organiques, qui contiennent au moins 95 % en moles, par rapport au polyamide, de motifs structuraux répétitifs de formules Ia, Ib, Ic et Id
-OC-Ar¹-CO- (Ia),
et et jusqu'à 5 % en moles de motifs structuraux (Ie) et/ou (If) contenant des liaisons méta, et qui dérivent d'acides dicarboxyliques aromatiques et/ou de diamines aromatiques, la somme des taux molaires des motifs structuraux (Ia) + (Ie) étant essentiellement égale à la somme des taux molaires des motifs structuraux (Ib) (Ic) + (Id) + (If),
et les proportions des constituants diamines (Ib), (Ic) et (Id), par rapport à la quantité totale de ces constituants diamine, sont comprises dans les intervalles suivants :
| | |
|---|---|
| Motif structural (Ib): | 30 à 55 % en moles, |
| Motif structural (Ic): | 15 à 35 % en moles, |
| Motif structural (Id): | 20 à 40 % en moles, |
où
-Ar¹- et -Ar²⁻ sont des radicaux aromatiques divalents, dont les liaisons de valence se trouvent en position para ou en position coaxiale ou parallèle comparable, et qui peuvent être substitués par un ou deux radicaux inertes, par exemple alkyle, alcoxy ou halogéno, et où
-R¹ et -R², indépendamment l'un de l'autre, sont chacun un radical alkyle inférieur ou un radical alcoxy inférieur ou un atome d'halogène.

4. Non-tissé selon la revendication 2, caractérisé en ce qu'on utilise comme fibres porteuses des aramides (copolyamides) solubles dans les solvants organiques, qui contiennent au moins 95 % en moles, par rapport au polyamide, de motifs structuraux répétitifs de formules Ia, Ig, Ib et Id
-OC-Ar¹-CO- (Ia),
-HN-Ar²-NH- (Ig),
et et jusqu'à 5 % en moles de motifs structuraux (Ie) et/ou (If) contenant des liaisons méta, et qui dérivent d'acides dicarboxyliques aromatiques et/ou de diamines aromatiques, la somme des taux molaires des motifs structuraux (Ia) + (Ie) étant essentiellement égale à la somme des taux molaires des motifs structuraux (Ig) + (Ib) + (Id) + (If),
et les proportions des constituants diamines (Ig), (Ib) et (Id), par rapport à la quantité totale de ces constituants diamine, sont comprises dans les intervalles suivants :
| | |
|---|---|
| Motifs structuraux (Ig): | 15 à 25 % en moles, |
| Motifs structuraux (Ib): | 45 à 65 % en moles, |
| Motifs structuraux (Id): | 15 à 35 % en moles, |
où -Ar¹, -Ar²- et -R¹ ont les significations données dans la revendication 3.

5. Non-tissé selon la revendication 2, caractérisé en ce qu'on utilise comme fibres porteuses des aramides (copolyamides) solubles dans les solvants organiques, qui contiennent au moins 95 % en moles, par rapport au polyamide, de motifs structuraux répétitifs de formules Ia, Ig, Ig et Ic
-OC-Ar¹-CO- (Ia),
-HN-Ar²-NH- (Ig),
et et jusqu'à 5 % en moles de motifs structuraux (Ie) et/ou (If) contenant des liaisons méta, et qui dérivent d'acides dicarboxyliques aromatiques et/ou de diamines aromatiques, la somme des taux molaires des motifs structuraux (Ia) + (Ie) étant essentiellement égale à la somme des taux molaires des motifs structuraux (Ig) + (Ib) + (Ic) + (If),
et les proportions des constituants diamines (Ig), (Ib) et (Ic), par rapport à la quantité totale de ces constituants diamine, sont comprises dans les intervalles suivants :
| | |
|---|---|
| Motifs structuraux (Ig): | 20 à 30 % en moles, |
| Motifs structuraux (Ib): | 35 à 55 % en moles, |
| Motifs structuraux (Ic): | 15 à 40% en moles, |
où -Ar¹, -Ar²-, -R¹ et -R² ont les significations données dans la revendication 3.

6. Non-tissés selon la revendication 1, caractérisés en ce que les polyétheramides aromatiques sont des composés de formule (II) dans laquelle
Ar³ est un radical aromatique divalent, non substitué ou substitué, dont les valences libres se trouvent en position para ou méta, ou dans une position parallèle ou formant un angle l'une par rapport à l'autre,
Ar⁴ peut avoir l'une des significations données pour Ar³, ou représente un groupe -Ar⁷-Z-Ar⁷-,
où Z est un pont -C(CH₃)₂- ou -O-Ar⁷-O-, et
Ar⁷ est un radical aromatique divalent,
Ar⁵ et Ar⁶ sont identiques ou différents et représentent un radical para- ou méta-arylène, substitué ou non substitué,
Y est un pont -C(CH₃)₂-, SO₂-, -S- ou -C(CF₃)₂-, où
a) le polyétheramide a une masse moléculaire moyenne en nombre comprise dans l'intervalle de 5000 à 50 000,
b) la régulation de la masse moléculaire s'effectue d'une manière dirigée par addition non stoechiométrique des motifs monomères, auquel cas la somme des fractions molaires x, y et z est égale à 1, la somme de x et de z n'est pas égale à y, et x peut prendre la valeur 0, et
c) les extrémités de la chaîne polymère sont presque complètement fermées par des radicaux R³, monofonctionnels, qui ne continuent pas à réagir dans le polymère, et qui, indépendamment l'un de l'autre, peuvent être identiques ou différents.

7. Papiers à base de fibres aramides, caractérisés en ce que ces dernières contiennent d'environ 70 à 98 % en poids, en particulier de 80 à 90 % en poids, de fibres aramides porteuses sous forme de fibres coupées fibrillées, et contiennent d'environ 2 à 30 % en poids et en particulier de 10 à 20 % en poids de fibres de liaison constituées de polyétheramides aromatiques thermoplastiques, qui sont consolidées par une fusion pratiquement complète des fibres de liaison.

8. Papiers selon la revendication 7, caractérisés en ce que la longueur des fibres aramides porteuses coupées est de 2 à 6 mm, et que la longueur des fibres de liaison coupées est approximativement égale à la longueur des fibres porteuses.

9. Procédé pour fabriquer les papiers selon la revendication 7, qui comprend les étapes suivantes :
i) fabrication d'une suspension aqueuse de fibres porteuses aramides, et travail mécanique de cette suspension, pour que les fibres porteuses aramides forment des fibrilles,
ii) mélange, aux fibres porteuses aramides fibrillées, d'environ 2 à 30 % en poids, par rapport au poids total des fibres, de fibres de liaison en aramides thermoplastiques,
iii) suppression du milieu de suspension et formation d'un gâteau de filtration, et
iv) séchage et chauffage du gâteau de filtration à une température telle que le gâteau subisse une solidification sous l'effet d'une fusion pratiquement complète des fibres de liaison.

10. Utilisation du non-tissé selon la revendication 1 comme matériau de filtration, comme matériau isolant ou comme matériau de renforcement.

11. Utilisation d'un papier selon la revendication 7, pour fabriquer des stratifiés.
